# EUROPÄISCHE PATENTSCHRIFT

(11) **EP 0 535 368 B1**
(45) Veröffentlichungstag und Bekanntmachung des Hinweises auf die Patenterteilung: **05.06.1996**
(21) Anmeldenummer: 92114594.2
(22) Anmeldetag: 27.08.1992
(51) Int. Cl.: B22D 11/12, B21B 1/46

(54) **Verfahren und Anlage zur Herstellung von Stahlband**
Method and apparatus for continuous casting of metal strand
Procédé et dispositif de coulée continue d'un lingot métallique

(30) Priorität: 19.09.1991 DE 4131116; 25.10.1991 DE 4135214
(43) Veröffentlichungstag der Anmeldung: 07.04.1993
(73) Patentinhaber: SMS SCHLOEMANN-SIEMAG AKTIENGESELLSCHAFT, D-40237 Düsseldorf (DE)
(72) Erfinder: Flemming, Günter, Dr., W-4006 Erkrath 2 (DE); Streubel, Hans, W-4006 Erkrath (DE); Rohde, Wolfgang, Prof.Dr., W-4047 Dormagen 11 (DE)
(74) Vertreter: Müller, Gerd, Dipl.-Ing.

(56) Entgegenhaltungen:
- EP-A- 0 286 862
- EP-A- 0 344 095
- EP-A- 0 350 431
- EP-A- 0 450 391
- GB-A- 1 087 154
- PATENT ABSTRACTS OF JAPAN vol. 8, no. 210 (M-328) 26 September 1984;& JP A 59 097757 (SHIN NIPPON SEITETSU KK)
- PATENT ABSTRACTS OF JAPAN vol. 14, no. 33 (M-923) 22 Januar 1990;& JP A 12 71047 (SUMITOMO METAL IN LTD)
- PATENT ABSTRACTS OF JAPAN vol. 11, no. 348 (M-642) 14 November 1987;& JP A 62 130759 (SUMITOMO METAL IND LTD).

## Beschreibung

Die Erfindung betrifft ein Verfahren zur Herstellung von Stahlband, wobei ein stranggegossenes Stahlband, das aus einer erstarrten Strangschale und einem Flüssigkern besteht in einer Rollverformung dickenverringert und anschließend gewalzt wird.

Bei diesem durch die EP-A1 0 286 862 bekannt gewordenen Verfahren wird ein in einer Durchlaufkokille gegossenes Stahlband von 40 - 50 mm Dicke nach dem Austritt aus der Kokille durch ein Walzenpaar soweit zusammengedrückt, daß die inneren Wandungen der in der Kokille gebildeten Strangschalen miteinander verschweißen.

Beim Stranggießen in einer Durchlaufkokille von gegebener Länge ist die Dicke der gebildeten Strangschale im wesentlichen von der Gießgeschwindigkeit abhängig. Zur Gewährleistung eines konstanten Walzspalts muß die Walzkraft den momentanen Strangschalendicken angepaßt werden. Bei zu geringer Gießgeschwindigkeit reicht die verfügbare Walzkraft nicht mehr aus, so daß es zum Überschreiten der Solldicke des erzeugten Stahlbandes kommt. Bei zu hoher Gießgeschwindigkeiten kann ein Verschweißen der Strangschalen nur durch eine Unterschreitung der Solldicke der erzeugten Stahlbandes erreicht werden.

Aufgabe der Erfindung ist die Schaffung eines Verfahrens und einer Anlage zur Durchführung des Verfahrens, wobei ungewollte Dickenabweichungen des erzeugten Stahlbandes vermieden werden und ein gutes Gefüge erzielt wird. Darüber hinaus soll eine Vereinfachung der Verformungseinheit sowie eine Verringerung ihres Energiebedarfs erreicht werden.

Die gestellte Aufgabe wird nach der Erfindung dadurch gelöst, daß ein Stahlbandstrang von 40 - 80 mm Dicke gegossen wird, der Stahlbandstrang bis auf 15 - 40 mm Dicke und 2 - 15 mm Restflüssigkern in maximal drei Stufen rollverformt wird und anschließend der Stahlbandstrang bis zur Durcherstarrung verformungsfrei geführt wird.

Auf diese Weise können Gießgeschwindigkeit und Banddicke zur Erzielung hoher Produktionsleistungen freier einander zugeordnet werden. Es wird ein kerndichtes und seigerungsfreies Gefüge erzielt. Aus der Verringerung der Anstellkraft der Verformungseinheit ergibt sich eine bauliche Vereinfachung und eine Energieeinsparung.

Die Dicke der Strangschale beträgt vor der Rollverformung vorteilhaft 6 - 19 mm.

Gemäß einem weiteren Merkmal der Erfindung beträgt der Grad der Rollverformung 10 - 60 % und kann während des Gießens verändert werden.

Bei einer Gießgeschwindigkeit von 2 - 10 m/min wird der rollverformte Strang über eine Länge von 1 - 5 m parallelgeführt.

Das Stahlband wird nach der Durcherstarrung auf Walztemperatur eingestellt und gewalzt.

In vorrichtungsmäßiger Ausgestaltung der Erfindung sind in einer Anlage zur Durchführung des Verfahrens einer Stahlbandgießkokille maximal drei Verformrollenpaaren eine aus Stützrollen bestehende Durcherstarrungsstrecke und eine Treibeinrichtung nachgeordnet.

Dabei sind die Verformrollen und/oder Stützrollen mit einer mechanischen Positioniereinrichtung und einer hydraulischen Andrückeinrichtung versehen.

Weitere Ausgestaltungen der Erfindung sind in den Ansprüchen 9 - 16 dargelegt.

In der Zeichnung sind Ausführungsbeispiele mit Merkmalen und Vorteilen der Erfindung dargestellt. Es zeigen
- Fig. 1: Im Prinzip eine Anlage zur Herstellung von Stahlband,
- Fig. 2: schematisch einen ersten Abschnitt der Anlage von der Kokille bis zur Treibeinrichtung,
- Fig. 3: eine Alternative zu Fig. 2 mit zwei Verformrollenpaaren,
- Fig. 4: eine weitere Alternative mit vor den Verformrollenpaaren angeordneten Stützrollenpaaren,
- Fig. 5: eine Teilansicht eines Verformrollenpaares mit Lagertraverse und Anstell- und Positioniereinrichtung
und
- Fig. 6: eine Teilansicht eines Stützrollenpaares mit Lagerrahmen und Anstell- und Positioniereinrichtung.

Eine Anlage gemäß Fig. 1 besteht aus einer Kokille 1 zum Gießen eines Stahlbandstranges 2 von 40 - 80 mm Dicke, einem Verformrollenpaar 5, Führungsrollen 7 und Treibrollen 8. Zur Umlenkung des Stahlbandes ist eine Biegerolle 9 vorgesehen. Das Stahlband 2' gelangt anschließend in eine Treibrichteinrichtung 10 und kann durch eine Schere 11 unterteilt werden. Zur Temperatureinstellung durchlaufen die Stahlbandabschnitte dann einen Ofen 12, dem eine weitere Schere 13 und eine Entzunderungsvorrichtung 14 nachgeordnet sind.

Ein im Materialfluß angeordnetes Steckelwalzwerk besteht aus einem Walzgerüst 15 mit vor- bzw. nachgeordneten Haspelöfen 16, 17. Das das Steckelwalzwerk verlassende Walzband 2'' durchläuft eine Laminarkühlstrecke 18 und wird anschließend auf einem Haspel 19 aufgewickelt.

Den Figuren 2 - 4 der Zeichnung sind die Herstellschritte des Stahlbandes 2, 2' in der Stranggießanlage zu entnehmen. Aus der eingegossenen Stahlschmelze entsteht in der Kokille 1 durch Abkühlung und Erstarrung der Strangschale 3 ein Gießstrang 2 mit Flüssigkern 4.

Unterhalb der Kokille 1 werden die an den Strangbreitseiten befindlichen Strangschalen 3 durch die mit Innenkühlung 35 versehenen Verformrollen 5 (6) in ihrem gegenseitigen Abstand verringert. Auf diese Weise entsteht ein Strang von 15 - 40 mm Dicke bei 2 - 15 mm Restflüssigkern 4. Der rollverformte Gießstrang 2 wird zwischen aus Führungsrollen 7 gebildeten Rollenbahnen verformungsfrei geführt, wobei es zur Durcherstarrung kommt. Die Strangförderung wird durch die Treibrollen 8 bewirkt.

In dem Ausführungsbeispiel nach Fig. 2 wird der Gießstrang 2 zwischen einem Verformrollenpaar 5 in einer Stufe rollverformt. Alternativ dazu findet in dem Ausführungsbeispiel nach Fig. 3 zwischen den Verformrollenpaaren 5 und 6 eine zweistufige Rollverformung statt. Eine zwei- oder auch dreistufige Rollverformung ist bei Stählen vorteilhaft, die eine hohe Verformungsgeschwindigkeit bzw. eine hohe Verformungsstufe nicht zulassen. Zur Kühlung des Gießstranges 2 sind zwischen den Führungsrollen 7 Wassersprühdüsen 20 angeordnet.

In der Alternative gemäß Fig. 4 wird der Gießstrang unterhalb der Kokille zunächst zur Einstellung einer qualitätsspezifischen Temperatur zunächst zwischen Stützrollen 21 verformungsfrei geführt. Die Stützrollen 21 und die Führungsrollen 7 weisen eine Innenkühlung 22 bzw. 23 auf.

Bei der in Fig. 5 dargestellten konstruktiven Ausgestaltung sind die Verformrollen 5 mehrfach zwischengelagert, wobei die Lager 24, 25 an Traversen 27, 28 befestigt sind, die gegenüberliegend beidseits an Ständern 26 geführt sind. Als Positioniereinrichtung für die Traversen 27, 28 und Verformrollen 5 sind an den Ständern 26 Spindelgetriebe 29 befestigt. Die mit einem Motor 30 verbundenen Spindelgetriebe 29 haben in Richtung der Traversen 27, 28 je eine Gewindespindel 31. Je eine auf eine Gewindespindel 31 aufgeschraubte Distanzmutter 32 ist durch eine Paßfeder 33 gegen Drehung gesichert. Jeder Distanzmutter 32 ist an den Traversen 27, 28 eine Anschlagplatte 34 zugeordnet. Durch Anstellzylinder 36 mit je einer Zugstange 36a werden die Traversen 27, 28 gegeneinander gezogen, wobei ihr gegenseitiger Abstand und damit der Abstand der Verformrollen 5 durch die vom Spindelgetriebe 29 eingestellten Distanzmuttern 32 bestimmt wird. Auf diese Weise wird erreicht, daß das Verformrollenpaar 5 bei einer Abstandsverstellung auf den Formraum der Kokille 1 zentriert bleibt. Für weitere Verformrollenpaare 6 (Fig. 3) ist eine entsprechende Lagerung und Verstellung vorgesehen.

Bei der in Fig. 6 dargestellten konstruktiven Ausgestaltung sind die Führungsrollen 7 ebenfalls mehrfach zwischengelagert, wobei die Lager 37, 38 an Rahmen 39, 40 gelagert sind. Die Rahmen 39, 40 sind beidseits an Ständern 41 geführt.

Als Positioniereinrichtung für die Rahmen 39, 40 und Führungsrollen 7 sind an den Ständern 41 Spindelgetriebe 42 befestigt. Die mit einem Motor 43 verbundenen Spindelgetriebe 42 haben in Richtung der Rahmen 39, 40 je eine Gewindespindel 44. Je eine auf eine Gewindespindel 44 aufgeschraubte Distanzmutter 45 ist durch eine Paßfeder 46 gegen Drehung gesichert. Jeder Distanzmutter 45 ist an den Rahmen 39, 40 eine Anschlagplatte 47 zugeordnet. Durch Anstellzylinder 48 mit je einer Zugstange 48a werden die Rahmen 39, 40 gegeneinander gezogen, wobei ihr gegenseitiger Abstand und damit der Abstand der Führungsrollen 7 durch die vom Spindelgetriebe 42 eingestellten Distanzmuttern 45 bestimmt wird. Auf diese Weise wird erreicht, daß die Führungsrollen 7 bei einer Abstandsverstellung auf die entsprechenden Verformrollen 5 ausgerichtet bleiben.

## Patentansprüche

1. Verfahren zur Herstellung von Stahlband (2), wobei ein stranggegossenes Stahlband, das aus einer erstarrten Strangschale (3) und einem Flüssigkern (4) besteht in einer Rollverformung dickenverringert und anschließend gewalzt wird,
**dadurch gekennzeichnet**,
daß
ein Stahlbandstrang (2) von 40 - 80 mm Dicke gegossen wird,
der Stahlbandstrang (2) bis auf 15 - 40 mm Dicke und 2 - 15 mm Restflüssigkern (4) in maximal drei Stufen rollverformt wird, und anschließend
der Stahlbandstrang (2) bis zur Durcherstarrung verformungsfrei geführt wird.

2. Verfahren nach Anspruch 1,
**dadurch gekennzeichnet**,
daß die Dicke der Strangschale (3) vor der Rollverformung 6 - 19 mm beträgt.

3. Verfahren nach Anspruch 1,
**dadurch gekennzeichnet**,
daß der Grad der Rollverformung zwischen 10 und 60 % beträgt.

4. Verfahren nach Anspruch 1,
**dadurch gekennzeichnet**,
das der Grad der Rollverformung während des Gießens verändert wird.

5. Verfahren nach Anspruch 1,
**dadurch gekennzeichnet**,
daß bei einer Gießgeschwindigkeit von 2 - 10 m/min die Länge der Parallelführungsstrecke 1 - 5 m beträgt.

6. Verfahren nach Anspruch 1,
**dadurch gekennzeichnet**,
daß das Stahlband (2') nach der Durcherstarrung auf Walztemperatur eingestellt und gewalzt wird.

7. Anlage zur Durchführung des Verfahrens nach einem oder mehreren der Ansprüche 1 bis 6, die aus einer Stahlbandgießkokille, mit nachgeordneten Verformrollen besteht,
**dadurch gekennzeichnet**,
daß maximal drei Verformrollenpaaren (5, 6) eine aus Führungsrollen (7) bestehende Durcherstarrungsstrecke und eine Treibeinrichtung (8) nachgeordnet sind.

8. Anlage nach Anspruch 7,
**dadurch gekennzeichnet**,
daß die Verformrollen (5, 6) mit einer mechanischen Positioniereinrichtung (29 - 34) und einer hydraulischen Andrückeinrichtung (36, 36a) versehen sind.

9. Anlage nach Anspruch 7,
**dadurch gekennzeichnet**,
daß die Führungsrollen (7) mit einer mechanischen Positioniereinrichtung (42 - 47) und einer hydraulischen Andrückeinrichtung (48, 48a) versehen sind.

10. Anlage nach Anspruch 7,
**dadurch gekennzeichnet**,
daß die Verformrollen (5, 6) innengekühlt sind und einen Durchmesser von 150 - 300 mm aufweisen.

11. Anlage nach Anspruch 10,
**dadurch gekennzeichnet**,
daß die Verformrollen (5, 6) über die Strangbreite unterteilt und zwischengelagert sind.

12. Anlage nach Anspruch 7,
**dadurch gekennzeichnet**,
daß die Führungsrollen (7) der Parallelführungsstrecke wärmeisolierend beschichtet sind.

13. Anlage nach Anspruch 7,
**dadurch gekennzeichnet**,
daß über die Strangbreite unterteilte und zwischengelagerte Führungsrollen (7) die Durcherstarrungsstrecke bilden.

14. Anlage nach einem oder mehreren der Ansprüche 7 bis 13,
**gekennzeichnet**
durch eine der Durcherstarrungsstrecke nachgeordnete Abbiege- (9) und Treibrichteinrichtung (10).

15. Anlage nach einem der Ansprüche 7 bis 14,
**gekennzeichnet**
durch eine der Treibrichteinrichtung (10) nachgeordnete Temperatureinstellstrecke (12) und ein Walzwerk (15).

16. Anlage nach einem der Ansprüche 7 bis 15,
**dadurch gekennzeichnet**,
daß zwischen Kokille (1) und Verformrollenpaar (5) Stützrollen (21) angeordnet sind.

## Claims

1. Method of producing steel strip (2), wherein a continuously cast steel strip consisting of a hardened strand skin (3) and a liquid core (4) is reduced in thickness in a deformation by rolling and subsequently rolled, characterised thereby that a steel strip strand (2) of 40 to 80 millimetres thickness is cast, the steel strip strand (2) is deformed by rolling to 15 to 40 millimetres thickness and 2 to 15 millimetres residual liquid core (4) in at most three steps, and subsequently the steel strip strand (2) is guided free of deformation until hardening through.

2. Method according to claim 1, characterised thereby that the thickness of the strand skin (3) amounts to 6 to 19 millimetres before the roll deformation.

3. Method according to claim 1, characterised thereby that the degree of roll deformation amounts to between 10 and 60 percent.

4. Method according to claim 1, characterised thereby that the degree of deformation by rolling is varied during the casting.

5. Method according to claim 1, characterised thereby that the length of the parallel guidance path amounts to 1 to 5 metres for a casting speed of 2 to 10 metres per minute.

6. Method according to claim 1, characterised thereby that the steep strip (2') after the hardening through is set to rolling temperature and rolled.

7. Plant for carrying out the method according to one or more of claims 1 to 6, which consists of a steel strip casting chill mould, with deforming rollers arranged downstream, characterised thereby that at most three deforming roller pairs (5, 6) are arranged downstream of a hardening-through path which consists of guide rollers (7), and a drive equipment (8).

8. Plant according to claim 7, characterised thereby that the deforming rollers (5, 6) are provided with a mechanical positioning equipment (29 to 34) and a hydraulic pressing-down equipment (36, 36a).

9. Plant according to claim 7, characterised thereby that the guide rollers (7) are provided with a mechanical positioning equipment (42 to 47) and a hydraulic pressing-down equipment (48, 48a).

10. Plant according to claim 7, characterised thereby that the deforming rollers (5, 6) are cooled internally and have a diameter of 150 to 300 millimetres.

11. Plant according to claim 10, characterised thereby that the deforming rollers (5, 6) are subdivided over the strand width and mounted intermediately.

12. Plant according to claim 7, characterised thereby that the guide rollers (7) of the parallel guide path are coated in thermally insulating manner.

13. Plant according to claim 7, characterised thereby that guide rollers (7) subdivided over the strand width and intermediately mounted form the hardening through path.

14. Installation according to one or more of claims 7 to 13, characterised by a deflecting equipment (8) and drive aligning equipment (10), which are arranged downstream of the hardening through path.

15. Installation according to one of claims 7 to 14, characterised by a temperature adjusting path (12) and a rolling medchanism (15), which are arranged downstream of the drive aligning equipment (10).

16. Installation according to one of claims 7 to 15, characterised thereby that support rollers (21) are arranged between chill mould (1) and deforming roller pair (5).

## Revendications

1. Procédé de fabrication de lingots d'acier (2) dans lequel, on réduit en épaisseur, un lingot d'acier qui se compose d'une coquille solidifiée (3) et d'un noyau fluide (4), dans un dispositif de déformation par roulage, et on le lamine ensuite,
caractérisé,
- en ce qu'on coule un lingot d'acier (2) d'une épaisseur de 40 à 80 mm,
- en ce qu'on déforme le lingot d'acier (2) à une épaisseur de 15 à 40 mm et à un noyau fluide (4) de 2 à 15mm, par roulage en un maximum de trois étapes, et
- en ce qu'on guide ensuite le lingot d'acier (2)sans application de déformations jusqu'à solidification complète.

2. Procédé selon la revendication 1 caractérisé en ce que l'épaisseur de la coquille du lingot (3) est de 6 à 19 mm avant déformation par roulage.

3. Procédé selon la revendication 1 caractérisé en ce que le degré de déformation par roulage est compris entre 10 et 60 %.

4. Procédé selon la revendication 1 caractérisé en ce que le degré de déformation par roulage se modifie pendant l'opération de coulée

5. Procédé selon la revendication 1 caractérisé en ce que la longueur de guidage parallèle est de 1 à 5 m, pour une vitesse de coulée de 2 à 10 m/min.

6. Procédé selon la revendication 1 caractérisé en ce que, après solidification complète, on régle le lingot d'acier (2) à la température de laminage et on lamine.

7. Installation pour la mise en oeuvre du procédé selon l'une ou plusieurs des revendications 1 à 6, qui se compose d'une lingotière de coulée de lingots d'acier, suivie de galets de roulage, caractériséeen ce qu'elle comporte tout au plus trois paires de galets de roulage (5,6), suivis d'un trajet de solidification complète constitué par des rouleaux de guidage (7) ainsi que d'un dispositif d'entraînement (8).

8. Installation selon la revendication 7 caractérisée en ce que les galets de déformation (5,6) sont équipés d'un dispositif de positionnement mécanique (29-34) et d'un dispositif de pression hydraulique (36, 36a).

9. Installation selon la revendication 7 caractérisée en ce que les rouleaux de guidage (7) sont équipés d'un dispositif de positionnement mécanique (42-47) et d'un dispositif de pression hydraulique (48, 48a).

10. Installation selon la revendication 7 caractérisée en en ce que les galets de déformation (5,6) sont refroidis par l'intérieur et présentent un diamètre de 150 à 300mm.

11. Installation selon la revendication 10 caractérisée en ce que les galets de déformation (5,6) sont divisés sur la largeur de lingot et sont supportés par des appuis intermédiaires.

12. Installation selon la revendication 7 caractérisée en ce que les rouleaux de guidage (7) du trajet de guidage parallèle sont revêtus d'un revêtement isolant thermique.

13. Installation selon la revendication 7 caractérisée en ce que le trajet de solidification complète est formé par des rouleaux de guidage (7) divisés sur la largeur de lingot et supportés par des appuis intermédiaires.

14. Installation selon l'une ou plusieurs des revendications 7 à 13 caractérisée par un dispositif de coudage (9) et un dispositif d'entraînement et d'orientation (10) agencés à la suite du trajet de solidification complète.

15. Installation selon l'une des revendications 7 à 14 caractérisée par un trajet de réglage de température (12) et un laminoir (15) agencés à la suite du dispositif d'entraînement et d'orientation (10).

16. Installation selon l'une des revendications 7 à 15 caractérisée en ce que les rouleaux d'appui (21) sont agencés entre la lingotière (1) et la paire de galets de déformation (5).
